# FASCICULE DE BREVET EUROPEEN

(11) **EP 1 507 876 B1**
(45) Date de publication et mention de la délivrance du brevet: **04.10.2006**
(21) Numéro de dépôt: 03740486.0
(22) Date de dépôt: 21.05.2003
(51) Int. Cl.: C21C 7/00, C21C 7/064, C21C 7/072

(54) **PROCÉDÉ DE TRAITEMENTS MÉTALLURGIQUES SUR BAIN MÉTALLIQUE**
VERFAHREN ZUM METALLURGISCHEN BEHANDELN EINER METALLSCHMELZE
METALLURGICAL TREATMENT METHOD ON A METAL BATH

(30) Priorité: 24.05.2002 LU 90924
(43) Date de publication de la demande: 23.02.2005
(73) Titulaire: PAUL WURTH S.A., 1122 Luxembourg (LU)
(72) Inventeur: ROTH, Jean-Luc, F-57100 Thionville (FR); LONARDI, Emile, L-4945 Bascharage (LU); BERG, Paul, L-8479 Eischen (LU)
(74) Mandataire: Schmitt, Armand
(86) Numéro de dépôt international: PCT/EP2003/050183
(87) Numéro de publication internationale: WO 2003/100102

(56) Documents cités:
- EP-A- 0 110 809
- DE-B- 2 629 020
- US-A- 3 971 655
- PATENT ABSTRACTS OF JAPAN vol. 013, no. 262 (C-608), 16 juin 1989 (1989-06-16) & JP 01 065226 A (SUMITOMO METAL IND LTD), 10 mars 1989 (1989-03-10)

## Description

### Domaine technique auquel se rapporte l'invention

La présente invention concerne de façon générale un procédé de traitements métallurgiques sur bain métallique. Elle concerne plus particulièrement un tel procédé qui comprend un premier traitement impliquant la présence ou la formation d'un laitier acide en surface d'un bain métallique et un deuxième traitement impliquant la présence ou la formation d'un laitier basique en surface de ce bain métallique.

### Etat de la technique

Un procédé de ce genre est par exemple un procédé de traitement de l'acier brut en poche dans lequel on effectue un réchauffage du bain d'acier par aluminothermie avant d'effectuer un traitement de désulfuration (c'est-à-dire un traitement pour abaisser de la teneur en soufre) et/ou de déphosphoration (c'est-à-dire un traitement pour abaisser de la teneur en phosphore). Lors du chauffage par aluminothermie on fait réagir de l'aluminium avec de l'oxygène, ce qui forme un laitier acide de A12O3 en surface du bain d'acier. Or, le traitement de désulfuration, respectivement de déphosphoration, qui nécessite un laitier basique en surface du bain d'acier, est inhibé par la présence d'un laitier acide de Al2O3 en surface du bain d'acier. Par conséquent, il faut d'abord décrasser le laitier acide de Al2O3 avant de pouvoir commencer le traitement de désulfuration et/ou de déphosphoration. Or, un tel décrassage intermédiaire augmente sensiblement la durée totale du traitement et n'est pas possible dans tout stand de traitement métallurgique.

Pour augmenter le rendement d'un réchauffage par aluminothermie d'un bain métallique dans une poche, il est connu est connu de réaliser ce réchauffage sous une cloche (c.f. par exemple US-A-4518422). Par injection d'un gaz inerte, on forme d'abord une « fenêtre » dans une couche de laitier initial recouvrant le bain métallique. On descend alors la cloche au-dessus de cette « fenêtre » jusqu'à ce que son bord inférieur soit immergé dans le bain métallique. Les réactifs de l'aluminothermie, à savoir l'aluminium et l'oxygène, sont ajoutés en dessous de cette cloche. En même temps on effectue un brassage du bain métallique par injection d'un gaz inerte. Il sera apprécié que la cloche permet d'effectuer le réchauffage par aluminothermie sous une atmosphère protégée et avec un minimum de pertes à l'environnement. Lorsque le réchauffage par aluminothermie est terminé, on enlève la cloche. Le laitier autour de la cloche se mélange avec le laitier Al2O3 formé en dessous de la cloche, ce qui donne un laitier dont la teneur qui inhibe un traitement de désulfuration et/ou de déphosphoration subséquent par sa teneur élevée en Al2O3 (>40%).

Un autre procédé du genre défini dans le préambule est un procédé dans lequel un bain de fonte brute ou un bain de ferro-alliages doit subir à la fois une désiliciation par injection d'oxygène (c'est-à-dire un traitement pour abaisser de la teneur en silicium) et une désulfuration et/ou déphosphoration. La désiliciation par injection d'oxygène produit un laitier acide de Si02 en surface du bain métallique. Or, le traitement de désulfuration subséquent requiert la présence d'un laitier basique en surface du bain d'acier et il est inhibé par une teneur en Si02 supérieure à 10%. Il s'ensuit que le laitier acide formé lors de la désiliciation doit être décrassé avant de commencer le traitement de désulfuration. Comme déjà expliqué, un tel décrassage intermédiaire augmente sensiblement la durée du procédé et n'est pas possible dans tout stand de traitement métallurgique.

### Objet de l'invention

L'objet de la présente invention est d'optimiser le déroulement d'un procédé métallurgique dans lequel un premier traitement implique la présence ou la formation d'un laitier acide en surface d'un bain métallique et un deuxième traitement implique la présence ou la formation d'un laitier basique en surface de ce bain métallique.

### Exposé de l'invention

Conformément à l'invention, cet objectif est atteint en effectuant les deux traitements sans décrassage intermédiaire simultanément dans deux zones séparées et en assurant en surface du bain métallique une séparation physique entre une zone de laitier acide et une zone de laitier basique. Afin d'épargner un maximum de temps, les deux traitements auront lieu simultanément. II sera apprécié que dans tous ces cas on épargne le temps nécessaire au décrassage intermédiaire et on peut effectuer les deux traitements dans un seul stand de traitement métallurgique qui n'est pas nécessairement équipé pour y effectuer un décrassage de laitier (le décrassage final peut se faire ailleurs).

Dans une exécution préférentielle, un des deux traitements est effectué sous une cloche profonde dont le bord inférieur est immergé dans le bain métallique et l'autre traitement est effectué autour de cette cloche profonde. Cette cloche profonde assure la séparation physique entre les deux zones de laitier en surface du bain, tout en permettant d'effectuer un des deux traitements sous une atmosphère protégée, avec un minimum de pertes à l'environnement. Si on ne veut pas profiter de ces avantages additionnels d'une cloche profonde, on peut cependant aussi utiliser une simple paroi de séparation pour assurer en surface du bain métallique une séparation physique entre une zone de laitier acide et une zone de laitier basique. Cette paroi de séparation peut soit coopérer avec les bords d'un récipient métallurgique pour diviser la surface du bain métallique en deux zones juxtaposées, soit former une sorte d'anneau pour délimiter un « îlot » à l'intérieur de la surface du bain métallique.

Le premier traitement est par exemple un réchauffage chimique qui est effectué sous une cloche profonde sous une atmosphère protégée et qui produit un laitier acide sous cette cloche. Par chauffage chimique on entend ici une oxydation fortement exothermique d'un élément généralement métallique, tel que par exemple l'aluminium (aluminothermie) ou le silicium (silicothermie).

Le premier traitement peut aussi être un traitement de désiliciation par injection d'oxygène, notamment dans le cadre d'un traitement de fontes ou de ferro-alliages (comme par exemple le ferro-nickel) à teneurs élevées de silicium. Ce traitement de désiliciation par injection d'oxygène est lui aussi avantageusement effectué sous une cloche profonde dont le bord inférieur est immergé dans le bain métallique.

Le deuxième traitement est par exemple un traitement de désulfuration et/ou de déphosphoration faisant intervenir un laitier basique, formé par exemple par ajout de chaux, de carbonate de soude, de magnésium etc.. Ce traitement peut être effectué autour de la cloche profonde sous laquelle le premier traitement est effectué.

Dans le cadre d'un traitement de désiliciation par injection d'oxygène, le traitement de désulfuration et/ou de déphosphoration comprend avantageusement l'ajout de calcaire, notamment de castine, au bain métallique. Il s'agit d'un agent désulfurant bon marché et très efficace, mais sa décomposition dans le bain métallique donne lieu à une réaction fortement endothermique qui a tendance à refroidir le bain métallique. Or, en combinaison avec une désiliciation par injection d'oxygène, cet effet refroidissant ne cause guère de problème, car la réaction de désiliciation, qui est fortement exothermique, produit de toute façon un excès de chaleur.

Lorsqu'on utilise une cloche profonde pour assurer en surface du bain métallique une séparation physique entre une zone de laitier acide et une zone de laitier basique, on procède avantageusement comme suit : on forme d'abord, par injection d'un gaz inerte, une « fenêtre » dans une couche de laitier initiale recouvrant la surface du bain métallique; on recouvre cette « fenêtre » à l'aide d'une cloche profonde dont le bord inférieur est immergé dans le bain métallique; on effectue un des deux traitements sous la cloche profonde et l'autre autour de la cloche profonde, en effectuant simultanément un brassage du bain métallique par injection d'un gaz inerte; et à la fin des deux traitements, on arrête le brassage, on enlève la cloche profonde et on décrasse immédiatement après les deux laitiers. L'arrêt du brassage avant l'enlèvement de la cloche profonde permet d'éviter que les deux laitiers ne se mélangent trop, ce qui pourrait être nuisible au résultat du procédé.

D'autres particularités et caractéristiques du procédé selon l'invention ressortiront de quelques exemples présentés ci-dessous à titre d'illustration, en se référant aussi à la Fig. 1 ci-annexée, qui montre une illustration schématique de la mise de la mise en oeuvre d'un procédé selon l'invention.

### Description détaillée de quelques modes de réalisation avantageux de l'invention

La Fig. 1 est utilisée pour décrire plus en détail, à titre d'illustration de la présente invention, le déroulement d'un procédé métallurgique qui comprend un traitement de désulfuration en poche d'un bain d'acier brut, précédé d'un réchauffement chimique en poche de ce bain d'acier.

Sur la Fig. 1 on voit une poche métallurgique 10 dans un stand de traitement métallurgique lors de la mise en oeuvre du procédé susmentionné. A l'état initial, cette poche 10 renfermait un bain d'acier 12 brut provenant du convertisseur ou du four électrique, ainsi qu'une couche de laitier résiduel basique recouvrant le bain d'acier. Dans le stand de traitement métallurgique on a d'abord formé, par injection d'un gaz inerte, une fenêtre 14 dans la couche de laitier résiduel, c'est-à-dire qu'on a libéré une zone de la surface du bain d'acier 12 au moins partiellement du laitier résiduel qui la recouvrait. Au-dessus de cette fenêtre 14, on a alors positionné une cloche profonde 16, de façon à ce que son bord inférieur 18 soit immergé dans le bain métallique 12 d'au moins 20 cm (plus le barbotage du bain métallique 12 est important, plus la profondeur d'immersion du bord inférieur de la cloche 16 devra être importante). Reste à noter qu'une exécution possible d'une telle cloche profonde 16 est par exemple décrite dans la demande de brevet WO 98/31841, en précisant toutefois que la cloche utilisée dans le présent procédé ne doit pas nécessairement être une cloche tournante.

En dessous de la cloche 16 on effectue un réchauffage du bain d'acier par aluminothermie. A cette fin on ajoute de l'aluminium et on souffle de l'oxygène sous la cloche 16, tel qu'indiqué schématiquement par les flèches 18 et 20. Simultanément on effectue un brassage du bain métallique 12 à l'aide d'un gaz inerte, qui est injecté, de préférence à l'aide d'une lance latérale 22, dans le bain métallique 12. L'aluminium réagit dans une réaction fortement exothermique avec l'oxygène. Cette réaction résulte dans la formation d'un laitier acide de Al2O3 en dessous de la cloche 16. Sur la Fig. 1 ce laitier acide de Al2O3 est repéré par la référence 24.

Selon l'état de la technique, on remontait la cloche 16 à la fin du réchauffage chimique pour effectuer un décrassage du laitier résiduel fortement contaminé avec le laitier Al2O3 formé sous la cloche 16. Ensuite on effectuait le traitement de désulfuration sur le bain d'acier libéré de laitier. En effet, il est connu que pour pouvoir effectuer un traitement de désulfuration et/ou de déphosphoration à l'aide d'un laitier basique, il faut que la teneur en Al2O3 de ce laitier soit inférieure à 40%.

Selon la présente invention, on effectue le traitement de désulfuration et/ou de déphosphoration autour de la cloche 16 sans effectuer un décrassage intermédiaire de laitier. A cette fin on injecte à l'aide d'une lance 26 un agent de formation d'un laitier basique 28 dans le bain métallique 12 autour de la cloche 16. Cet agent de formation d'un laitier basique 28 peut par exemple être de la chaux, du calcaire, de la castine, du carbonate de soude, du magnésium etc.. La cloche 16 évite que le laitier acide de Al2O3 formé sous la cloche 16 ne se mélange avec le laitier basique entourant la poche 16, ce qui permet d'effectuer les deux traitements simultanément sans décrassage intermédiaire. De préférence on démarre d'abord le réchauffage par aluminothermie et on commence le traitement de désulfuration et/ou de déphosphoration dès que le bain d'acier a atteint une température suffisante.

A la fin du traitement de désulfuration et/ou de déphosphoration, on arrête tout brassage du bain métallique 12 avant de remonter la cloche 16. Ensuite on décrasse les deux laitiers ensemble.

Il faut noter que le traitement effectué sous la cloche pourrait par exemple aussi être un traitement de désiliciation de fonte ou de ferro-alliages, notamment de ferro-nickel, par injection d'oxygène. Dans ce cas le silicium réagit avec l'oxygène soufflé en dessous de la cloche pour former un laitier acide de Si02 en dessous de la cloche. Autour de la cloche on peut alors effectuer un traitement de désulfuration et/ou de déphosphoration tel que décrit plus haut. La cloche évite que le laitier acide de Si02 formé sous la cloche 16 ne se mélange avec le laitier basique entourant la poche 16, ce qui permet d'effectuer les deux traitements simultanément sans décrassage intermédiaire. En effet, pour un traitement de désulfuration et/ou de déphosphoration efficace, il faut que la teneur en Si02 du laitier basique ne soit pas supérieure à 10%.

### Exemple 1

Cet exemple concerne un traitement en poche de l'acier brut de converti s-seur avec comme objectif une désulfuration à 80% de cet acier.

Etat initial : Une poche métallurgique contient 160 t d'acier brut de convertisseur et 600 kg de laitier résiduel d'affinage. Les résultats d'analyse sont comme suit : 0,04% C, 600 ppm O, 0,010% S. La température du bain d'acier est de 1600°C. A la coulée on a ajouté 200 kg de Al de désoxydation et 600 kg de CaO.

Réchauffage par aluminothermie : Le premier traitement est un réchauffage par aluminothermie qui s'effectue, tel que décrit en rapport avec la Fig. 1, sous une cloche profonde positionnée au-dessus d'une zone du bain d'acier préalablement libéré de sa couche de laitier résiduel. On obtient un accroissement de température du bain d'acier d'environ 90°C par injection de 530 kg d'aluminium et de 350 m3 d'oxygène en 7 mn (débit de 50 m3/mn de 02). Le brassage en dessous de la cloche s'effectue par injection d'argon à l'aide d'une lance latérale avec un débit de 0,2 m3/mn.

Désulfuration : Le deuxième traitement est une désulfuration poussée à 80% qui a lieu autour de la cloche. Comme agent désulfurant on utilise une poudre composé de 60% de CaO et de 35% de Al2O3, le restant étant des impuretés. L'ajout de Al2O3 a comme but de régler la fluidité du laitier obtenu. D'autres agents de laitier peuvent également être ajoutés.

L'agent désulfurant est injecté à l'aide d'une lance à tête immergée, en utilisant de l'argon comme gaz porteur. Avant de commencer l'injection de l'agent désulfurant, on utilise la lance d'injection pour effectuer un brassage préalable du bain d'acier. A cette fin la lance d'injection est alimentée pendant 5 mn avec un débit d'environ 0,5 m3/mn d'argon, l'alimentation de l'agent désulfurant étant coupée. Ce brassage préliminaire permet notamment d'homogénéiser la température du bain d'acier avant sa désulfuration. Ensuite on injecte dans un intervalle de temps d'environ 12 mn, 960 kg de l'agent désulfurant susmentionné (débit solide environ 80 kg/mn) avec un débit d'environ 1 m3/mn d'argon comme gaz porteur. On termine le traitement en effectuant avec la même lance pendant 5 mn un brassage intense avec un débit d'environ 1 m3/mn d'argon, l'alimentation en agent désulfurant étant de nouveau coupée. Ensuite on arrête tout brassage et on remonte la cloche.

### Etat final :

Acier : 0,04% C, 0,002% S, température environ : 1600°C.

Laitier: environ 1000 kg de Al2O3 formé sous la cloche, plus environ 2500 kg de laitier de désulfuration autour de la cloche.

### Remarque :

Si on veut obtenir seulement une désulfuration modérée de l'acier, on n'a éventuellement pas besoin d'injecter un agent désulfurant dans le bain à l'aide d'une lance. En effet, le laitier résiduel, qui se retrouve autour de la cloche, peut déjà contenir une quantité suffisante d'agents désulfurants pour obtenir une désulfuration modérée de l'acier. Il suffit alors de brasser le bain d'acier autour de la cloche pour le faire réagir avec le laitier résiduel flottant sur sa surface et d'ajouter, le cas échéant, encore des agents de laitier pour régler notamment la consistance du laitier.

### Exemple 2

Cet exemple concerne un traitement en poche de fonte brute avec comme objectif une désiliciation et une désulfuration de la fonte.

Etat initial : Une poche métallurgique contient 100 t de fonte brute dont les résultats d'analyse sont comme suit: 4,5% C, 0,8% Si, 0,10% S. La température du bain fonte est de 1350°C. La fonte est recouverte d'une couche de laitier résiduel à caractère basique.

Traitement de désiliciation : Un traitement de désiliciation par injection d'oxygène est effectué, tel que décrit plus haut, sous une cloche profonde positionnée au-dessus d'une zone du bain préalablement libéré de sa couche de laitier résiduel. On injecte sous la cloche 450 m3 d'oxygène en 10 mn (débit 45 m3/mn de 02). Le brassage en dessous de la cloche s'effectue par injection d'argon à l'aide d'une lance latérale avec un débit de 0,2 m3/mn.

Désulfuration : La désulfuration a lieu autour de la cloche. Comme agent désulfurant on utilise une poudre composée de 70% de CaCO3 et de 30% de Na2CO3. D'autres agents de laitier peuvent également être ajoutés.

L'agent désulfurant est injecté à l'aide d'une lance immergée, en utilisant de l'argon comme gaz porteur. On injecte dans un intervalle de temps d'environ 20 mn environ 1000 kg de l'agent désulfurant susmentionné (débit solide environ 50 kg/mn) avec environ 1 m3/mn d'argon comme gaz porteur. Après avoir arrêté tout brassage on peut remonter la cloche et décrasser les deux laitiers ensemble.

### Etat final :

Fonte prétraitée : 4,3% C, 0,4% Si, 0,02% S, température environ : 1400°C.

Laitier : environ 860 kg de Si02 formé sous la cloche, plus environ 700 kg de laitier de désulfuration autour de la cloche.

### Remarque au sujet du traitement de la fonte :

Dans la désulfuration classique de la fonte en une seule étape, on utilise le plus souvent comme désulfurant un mélange Mg-CaC2 ou Mg-CaO. Il s'agit de désulfurants très efficaces, mais également très chers. Ils sont surtout utilisés parce qu'ils produisent un refroidissement limité du bain métallique. Or, la combinaison de la désulfuration avec une désiliciation fortement exothermique permet d'utiliser un agent désulfurant plus refroidissant mais meilleur marché, tel que par exemple le calcaire (CaCO3) ou la castine. La décomposition du CaCO3 ou du Na2CO3 dans le bain d'acier génère par ailleurs aussi de l'oxygène, qui contribue à la désiliciation de la fonte (1 kg CaCO3 ou Na2CO3 réduit le besoin d'oxygène de désiliciation d'environ 0,1 m3). Par ailleurs il est préférable d'utiliser un mélange CaCO3 + Na2CO3 afin d'obtenir un laitier plus fluide et de limiter ainsi les pertes par entraînement de fer lors du décrassage. Néanmoins, l'utilisation de Na2CO3 exige aussi de limiter la température à 1400°C afin d'éviter une perte de Na2CO3 par vaporisation.

### Remarques au sujet d'un traitement de ferro-alliages :

II sera apprécié qu'un bain de ferro-alliages, notamment un bain de ferro-nickel, peut également faire l'objet d'un traitement combiné de désiliciation et de désulfuration, tel que présenté dans l'exemple 2 pour la fonte.

Cependant, dans le cas du ferro-nickel, pris à titre d'exemple, on cherche généralement à réaliser une désiliciation beaucoup plus importante (baisse de la teneur Si de plus de 1%). En désiliciant par un jet d'oxygène gazeux, on obtiendrait en l'absence d'un refroidissant efficace, un échauffement de l'ordre de 300°C, voire davantage.

Comme on le fait dans certains procédés de désiliciation de fontes, on peut utiliser comme refroidissant du minerai ou un oxyde de fer obtenu comme co-produit dans la fabrication de l'acier. Cependant, avec le procédé proposé qui combine la désiliciation et la désulfuration, il est particulièrement indiqué d'utiliser la castine (CaCO3) et/ou le carbonate de soude (Na2CO3) comme agent désulfurant, puisque ces derniers sont à la fois très refroidissants et désulfurent efficacement à condition de ne pas être dilués par un apport de silice (SiO2).

Mis à part l'aspect quantitatif (baisse de Si de 1 à 2% au lieu de 0,2 à 0,4% pour les fontes de haut fourneau), le procédé proposé pour la fonte s'applique de manière similaire aux ferro-alliages, en ajustant comme il se doit les proportions d'oxygène et de refroidissant/désulfurant.

## Revendications

1. Procédé de traitement métallurgique sur bain métallique comprenant :
un premier traitement impliquant la présence ou la formation d'un laitier acide en surface dudit bain métallique ; et
un deuxième traitement impliquant la présence ou la formation d'un laitier basique en surface dudit bain métallique ;
**caractérisé en ce que** l'on effectue les deux traitements sans décrassage intermédiaire simultanément dans deux zones séparées et en assurant en surface dudit bain métallique une séparation physique entre une zone de laitier acide et une zone de laitier basique.

2. Procédé selon la revendication 1, dans lequel un des deux traitements est effectué sous une cloche profonde dont le bord inférieur est immergé dans ledit bain métallique et l'autre traitement est effectué autour de ladite cloche profonde.

3. Procédé selon la revendication 2, dans lequel ledit premier traitement est un traitement de chauffage chimique qui est effectué sous ladite cloche profonde.

4. Procédé selon la revendication 3, dans lequel ledit traitement de chauffage chimique est un traitement d'aluminothermie ou de silicothermie.

5. Procédé selon l'une quelconque des revendications 1 à 4, dans lequel ledit deuxième traitement est un traitement de désulfuration et/ou de déphosphoration à base d'un laitier basique.

6. Procédé selon la revendication 1, dans lequel ledit premier traitement est un traitement de désiliciation de fonte ou de ferro-alliages, notamment de ferro-nickel, par injection d'oxygène.

7. Procédé selon la revendication 6, dans lequel ledit traitement de désiliciation par injection d'oxygène est effectué sous une cloche profonde dont le bord inférieur est immergé dans ledit bain métallique et ledit deuxième traitement est un traitement de désulfuration et/ou déphosphoration effectué autour de ladite cloche profonde.

8. Procédé selon l'une quelconque des revendications 6 ou 7, dans lequel ledit deuxième traitement est un traitement de désulfuration et/ou déphosphoration à base de chaux.

9. Procédé selon la revendication 8, dans lequel ledit deuxième traitement comprend l'ajout de calcaire, notamment de castine, audit bain métallique.

10. Procédé selon l'une quelconque des revendications 1 à 9, dans lequel :
au début dudit procédé, la surface dudit bain métallique est recouverte d'une couche de laitier résiduel ;
on forme une fenêtre dans ladite couche de laitier résiduel par injection d'un gaz inerte ;
on recouvre ladite fenêtre à l'aide d'une cloche profonde dont le bord inférieur est immergé dans ledit bain métallique ;
on effectue un des deux traitements sous ladite cloche profonde et l'autre autour de ladite cloche profonde, en effectuant simultanément un brassage du bain métallique par injection d'un gaz inerte ; et
à la fin des deux traitements, on arrête ledit brassage, on enlève ladite cloche profonde et on décrasse immédiatement après les deux laitiers.

## Claims

1. A method for metallurgical treatment on molten metal bath comprising
a first treatment involving the presence or the formation of an acidic slag on the surface of said molten metal bath; and
a second treatment involving the presence or the formation of a basic slag on the surface of said molten metal bath;
**characterized in that** the two treatments are carried out without intermediate slagging, simultaneously in two separate zones, and by providing a physical separation at the surface of said molten metal bath between an acidic slag zone and a basic slag zone.

2. The method as claimed in claim 1, in which one of the two treatments is carried out under a deep bell the bottom edge of which is immersed in said molten metal bath and the other treatment is carried out around said deep bell.

3. The method as claimed in claim 2, wherein said first treatment is a chemical heating treatment which is carried out under said deep bell

4. The method as claimed in claim 3, wherein said chemical heating treatment is an alumino-thermal or silico-thermal process

5. The method as claimed in any one of claims 1 to 4, wherein said second treatment is a desulfurization and/or dephosphorization treatment based on a basic slag

6. The method as claimed in claim 1, wherein said first treatment is a treatment for desiliconizing cast iron or ferroalloys, particularly ferronickel, by oxygen injection.

7. The method as claimed in claim 6, wherein said desiliconizing treatment by oxygen injection is carried out under a deep bell the bottom edge of which is immersed in said molten metal bath and said second treatment is a desulfurization and/or dephosphorization treatment carried out around said deep bell.

8. The method as claimed in either one of claims 6 or 7, wherein said second treatment is a desulfurization and/or dephosphorization treatment based on lime

9. The method as claimed in claim 8, wherein said second treatment comprises the addition of limestone, particularly of castine, to said molten metal bath

10. The method as claimed in any one of claims 1 to 9, wherein:
at the start of said method, the surface of said molten metal bath is covered with a layer of residual slag;
a window is formed in said layer of residual slag by the injection of an inert gas;
said window is covered using a deep bell the bottom edge of which is immersed in said molten metal bath;
one of the two treatments is carried out under said deep bell and the other around said deep bell, while simultaneously agitating the molten metal bath by injection of an inert gas; and
at the end of the two treatments, said agitation is stopped, said deep bell is removed, and the two slags are then immediately skimmed

## Patentansprüche

1. Verfahren zur metallurgischen Behandlung einer Metallschmelze, umfassend
eine erste Behandlung, welche das Vorhandensein oder die Bildung einer sauren Schlacke auf der Oberfläche der Metallschmelze impliziert; und
eine zweite Behandlung, welche das Vorhandensein oder die Bildung einer basischen Schlacke auf der Oberfläche der Metallschmelze impliziert;
**dadurch gekennzeichnet, dass** beide Behandlungen ohne Zwischenabschlacken gleichzeitig in zwei getrennten Zonen durchgeführt werden und dabei auf der Oberfläche der Metallschmelze eine physische Trennung zwischen einer sauren Schlackenzone und einer basischen Schlackenzone sichergestellt wird

2. Verfahren nach Anspruch 1, bei dem eine der beiden Behandlungen unter einer tiefen Glocke durchgeführt wird, deren unterer Rand in der Metallschmelze eingetaucht ist, und die andere Behandlung um die tiefe Glocke herum durchgeführt wird.

3. Verfahren nach Anspruch 2, bei dem die erste Behandlung eine chemische Heizbehandlung ist, die unter der tiefen Glocke durchgeführt wird

4. Verfahren nach Anspruch 3, bei dem die chemische Heizbehandlung eine Aluminothermie- oder Silicothermiebehandlung ist.

5. Verfahren nach irgendeinem der Ansprüche 1 bis 4, bei dem die zweite Behandlung eine Entschwefelungs- und/oder Entphosphorungsbehandlung auf der Basis einer basischen Schlacke ist

6. Verfahren nach Anspruch 1, bei dem die erste Behandlung eine Behandlung zur Entsilicierung von Gusseisen oder Ferrolegierungen, insbesondere Ferronickel, durch Einblasen von Sauerstoff ist

7. Verfahren nach Anspruch 6, bei dem die Entsilicierungsbehandlung durch Einblasen von Sauerstoff unter einer tiefen Glocke durchgeführt wird, deren unterer Rand in der Metallschmelze eingetaucht ist, und die zweite Behandlung eine Entschwefelungs- und/oder Entphosphorungsbehandlung ist, die um die tiefe Glocke herum durchgeführt wird

8. Verfahren nach irgendeinem der Ansprüche 6 oder 7, bei dem die zweite Behandlung eine Entschwefelungs- und/oder Entphosphorungsbehandlung auf der Basis von Kalk ist

9. Verfahren nach Anspruch 8, bei dem die zweite Behandlung den Zusatz von Kalkstein, insbesondere von Zuschlagkalkstein zur Metallschmelze umfasst

10. Verfahren nach irgendeinem der Ansprüche 1 bis 9, bei dem:
zu Beginn des Verfahrens die Oberfläche der Metallschmelze mit einer Schicht Restschlacke bedeckt ist;
in der Schicht Restschlacke durch Einblasen eines Inertgases ein Fenster ausgebildet wird;
das Fenster mit einer tiefen Glocke bedeckt wird, deren unterer Rand in der Metallschmelze eingetaucht ist;
eine der beiden Behandlungen unter der tiefen Glocke und die andere um die tiefe Glocke herum durchgeführt wird und dabei gleichzeitig eine Durchmischung der Schmelze durch Einblasen eines Inertgases durchgeführt wird; und
am Ende der beiden Behandlungen die Durchmischung eingestellt wird, die tiefe Glocke entfernt wird und unmittelbar danach die beiden Schlacken abgezogen werden
